# EUROPÄISCHE PATENTSCHRIFT

(11) **EP 0 182 836 B1**
(45) Veröffentlichungstag und Bekanntmachung des Hinweises auf die Patenterteilung: **19.07.1989**
(21) Anmeldenummer: 85902534.8
(22) Anmeldetag: 23.05.1985
(51) Int. Cl.: H01B 3/12

(54) **DIELEKTRISCHE ZUSAMMENSETZUNG**
DIELECTRIC COMPOSITION
COMPOSITION DIELECTRIQUE

(30) Priorität: 28.05.1984 DD 263436
(43) Veröffentlichungstag der Anmeldung: 04.06.1986
(73) Patentinhaber: W.C. Heraeus GmbH, D-63450 Hanau (DE); Akademie der Wissenschaften der DDR, D-10117 Berlin (DE)
(72) Erfinder: GESEMANN, Hans-Jürgen, DDR-9071 Karl-Marx-Stadt (DD); KRAWIETZ, Mary, DDR-8027 Dresden (DD); SCHAFFRATH, Winfried, DDR-8019 Dresden (DD)
(74) Vertreter: Heinen, Gerhard, Dr.
(86) Internationale Anmeldenummer: EP8500248
(87) Internationale Veröffentlichungsnummer: WO8505729

(56) Entgegenhaltungen:
- DE-A- 2 608 653
- FR-A- 2 290 405
- US-A- 3 847 829
- Chemical Abstracts, Band 88, Nr. 16, 17. April 1978, Columbus, Ohio (US), Seite 610, Zusammenfassung 114253g

## Beschreibung

Die Erfindung bezieht sich auf das Gebiet der Elektrotechnik/Elektronik, speziell der Mikroelektronik, und betrifft eine dielektrische Zusammensetzung, die insbesondere in der Dickschichttechnik für die Herstellung gedruckter Kondensatoren mittels Siebdruckverfahren anwendbar ist.

Für die Realisierung von Kondensatoren in den Schaltungen der Mikroelektronik werden in den Bausteinen Vielschichtchipkondensatoren, aber auch gedruckte Kondensatoren verwendet. Letzteres ist besonders vorteilhaft, wenn sich auf einer Schaltung mehrere Kondensatoren eines Werkstofftyps befinden. Bei den Dickschichtkondensatoren müssen hinsichtlich der Eigenschaften Kompromisse geschlossen werden. So unterscheidet man im wesentlichen zwei Gruppen, die wie folgt charakterisiert sind :

Während für den Typ II ferroelektrische Perowskite in Glas oder mit niedriger Sintertemperatur Verwendung finden, ist die Werkstoffpalette für Dielektrika des Typs 1 vielfältig. In einigen Fällen werden Wirksubstanzen wie MgSi0₃, MgTi0₃, MgO-TiO₂-ZrO₂, CaTiO₃, Ti0₂ u. a. in Gläsern der unterschiedlichsten Zusammensetzung eingelagert.

Bekannt sind auch niedrig schmelzende (sinternde) Oxidmischungen (Einbrenntemperaturen um 950 °C), die zu kristallisierenden Gläsern mit relativ großer Dielektrizitätskonstante s führen, beispielsweise die Systeme Bi₂0₃-CdO-S!0₂, Bi₂O₃-PbO-B₂O₃ und PbO-SiO₂-ZnO-Al₂O₃.

Flächenkapazitäten über 200 pF/cm² werden selten erreicht. Ist dies jedoch der Fall, so müssen größere Instabilitäten (Alterung, Temperaturhysterese, TK_{c}-Werte über 2 % u. a.) in Kauf genommen werden. Für einen Kondensator mit einem TK_{c} kleiner 100 ppm, der entsprechend Typ I die geforderte Stabilität besitzt und der eine entsprechend niedrige Brenntemperatur um 950 °C aufweist, ist ein s von 43 bekannt.

Aus der US-Patentschrift 3 847 829 sind Dielektrika aus kristallinen Wismut enthaltenden Oxiden der allgemeinen Formel Bi₂₋ₓMₓM'_{2-y}M"_{y}O_{7-z} (M = Seltenerdmetall, Blei, Cadmium oder Yttrium, M' = Eisen, Gallium oder Indium und M" = Antimon, Tantal oder Niob) vom Pyrochlor-Typ bekannt, die sich zur Herstellung von Kondensatoren im Siebdruckverfahren eignen. Die kristallinen Oxide können durch Sintern von Gemischen aus den Oxiden der sie bildenden Elemente bei etwa 800-1 300 M°C entweder im Vakuum oder in Sauerstoff oder Luft, vorzugsweise in einem Platin-Tiegel oder -Rohr, hergestellt werden. Sie werden, gegebenenfalls unter Zusatz eines Glases und von Calciumtitanat, mit einem organischen Träger, zum Beispiel aus einer Lösung von Äthylcellulose in Terpineol, gemischt und in dieser Form im Siebdruck auf geeignete Substrate aufgebracht und bei 850-1 050 °C eingebrannt.

Die deutsche Offenlegungsschrift 26 08 653 betrifft ebenfalls Wismut enthaltende keramische Dielektrika. Sie bestehen aus gesinterten Metalloxid-Mischungen der Formel worin Me Blei und/oder Strontium bedeutet und u und v auch null sein können. Die optimale Sintertemperatur ist gering, beispielsweise etwa 600 °C bis etwa 950 °C. Die Dielektrika werden für kompakte temperaturkompensierende Kondensatoren verwendet.

Der Erfindung liegt die Aufgabe zugrunde, eine dielektrische Zusammensetzung für die Herstellung gedruckter Kondensatoren zu entwickeln, welche die Herstellung von Kondensatoren mit folgenden Parametern gewährleistet:

Außerdem soll eine mit der dielektrischen Zusammensetzung herzustellende Paste bei Temperaturen unter 1 000 °C einbrennbar und mit gebräuchlichen Ag/Pd-Leitpasten kompatibel sein.

Diese Aufgabe ist mit einer dielektrischen Wirksubstanz gelöst, die aus Bi₂[A^{a+}₂₋ₓNbₓ]O₇ besteht, wobei die Bedingung a(2 - x) + 5x = 8 gilt und A ein oder mehrere Metallionen aus der Gruppe Mg²⁺, Ni²⁺, Zn²⁺, Co²⁺, Ca²⁺, Sn²⁺, Mn²⁺, Co³⁺, Mn³⁺, A1³⁺ und Cr³⁺ sind.

In vorteilhafter Weise kann die Wirksubstanz aus Bi₂[Mg_{2/3}Nb_{4/3}]O₇ oder Bi₂[Zn_{2/3}Nb_{4/3}]O₇ oder Bi_{2[}AINb]0₇ oder einer Mischung derselben bestehen.

Nach der Erfindung bildet diese Wirksubstanz in einer Menge bis zu 83 Masse-% in einem Bindemittel eine siebdruckfähige Paste zur Herstellung in sich abgeschlossener dielektrischer Elemente. Die Paste kann zu Lasten der Wirksubstanzmenge bis zu 3 Masse-% Mangan sowie bis zu 20 Masse-% niedrig schmelzendes Glas mit einem Erweichungspunkt unter 900 °C enthalten.

Als Bindemittel eignet sich vorzugsweise das für solche Zwecke bereits bekannte System Äthylcellulose in Terpineol. Es ist jedoch auch möglich, andere bekannte Bindemittelsysteme zu verwenden, die zum Beispiel Polymethylacrylat oder Polyvinylacetobutyrat als Binder in aliphatischen Alkoholen, Estern und Terpenen als Lösungsmittel enthalten.

Die Erfindung schließt außerdem mit der erfindungsgemäßen Paste im Siebdruckverfahren hergestellte Kondensatoren und Multilayer-Kondensatoranordnungen ein, bei denen die dielektrischen Filme zu 77 bis 100 Masse-% aus einer dielektrischen Wirksubstanz aus Bi₂[A^{a+}₂₋ₓNbₓ]O₇ bestehen, wobei die Bedingung a(2 -x) + 5x = 8 gilt und A ein oder mehrere Metallionen aus der Gruppe Mg²⁺, Ni²⁺, Zₙ²+, Cₒ²+, Cₐ²+, Sₙ²+, Mₙ²+, Co³⁺, Mn³⁺, A1³⁺ und Cr³⁺ sind. In den dielektrischen Filmen können bis zu 3 Masse-% Mangan sowie bis zu 20 Masse-% niedrig schmelzendes Glas mit einem Erweichungspunkt unter 900 °C enthalten sein.

Vorteilhaft kann die Wirksubstanz aus Bi₂[Mg_{2/3}Nb_{4/3}]O₇ oder Bi₂[Zn_{2/3}Nb_{4/3}]O₇ oder Bi_{2[}A[Nb]0₇ oder einer Mischung derselben bestehen.

Die mit der dielektrischen Zusammensetzung hergestellten Kondensatoren weisen eine hohe Flächenkapazität von > 2,7 nF/cm² auf. Im Zusammenhang mit dieser hohen Flächenkapazität werden äußerst günstige Stabilitätsparameter erreicht, nämlich

Weitere Vorteile sind die Selbstheilung bei Durchschlägen und die Möglichkeit, positive und negative TKc-Werte einstellen zu können. Der Verlustfaktor tan 8 und der Isolationswiderstand Rᵢₛ entsprechen den für Kondensatoren üblichen Anforderungen.

Die Erfindung wird nachstehend an Ausführungsbeispielen näher erläutert.

### Beispiel 1

Das Beispiel betrifft eine Paste, welche zu 80 Masse-% aus der dielektrischen Wirksubstanz Bi₂[Mg_{2/3}Nb_{4/3}]O₇ und zu 20 Masse-% aus einem Bindemittel besteht. Als Bindemittel dient Äthylcellulose in Terpineol. Mit dieser dielektrischen Paste lassen sich mit den üblichen technologischen Einrichtungen und Verfahren auf den gebräuchlichen Substraten Kondensatoren erzeugen. Im vorliegenden Beispiel werden AISiMg-Substrate verwendet. Auf diese wird zunächst als Grundelektrode eine Ag/Pd-Paste aufgetragen und bei 850 °C eingebrannt. Darauf wird ein 25 µm dicker erster dielektrischer Film mit der dielektrischen Paste im Siebdruckverfahren aufgebracht und bei 850 °C eingebrannt. Danach wird ein zweiter dielektrischer Film der dielektrischen Paste mit einer Dicke von ebenfalls 25 µm gedruckt und bei 950 °C eingebrannt. Schließlich wird eine Ag/Pd-Paste als Deckelekrode aufgedruckt und bei 850 °C eingebrannt. Die so hergestellten Kondensatoren mit einer Dielektrikumsdicke von 30 Am (nach dem Brennen) und einer Fläche von 56 mm² weisen folgende Daten auf :

Das Ergebnis sagt aus, daß mit dieser dielektrischen Paste die besten bekannten dielektrischen Pasten ähnlicher Flächenkapazität in den Stabilitätsparametem übertroffen werden. Die Haftfestigkeit der gedruckten Kondensatoren ist einwandfrei, und sie überstehen große Temperaturstürze ohne Risse.

### Beispiel 2

Das Beispiel betrifft eine dielektrische Paste mit der Wirksubstanz Bi₂[AlNb]O₇ unter Zusatz von Glas des Systems PbO-SiO₂-Al₂O₃. Nach Synthese der Pyrochlorphase wird das Glas in einem Anteil von 5 Masse-% zugesetzt. Die anorganischen Anteile werden mit einem Bindemittel, bestehend aus Äthylcellulose in Terpineol, zu einer Paste angerührt. Das Festkörper/Bindemittel-Verhältnis beträgt dabei 80/20. Es wird folgende Schichtfolge erzeugt :
- Aufbringen eines ersten dielektrischen Films mit der vorstehend beschriebenen Paste auf ein isolierendes Substrat unter Anwendung des Siebdruckverfahrens und Einbrand bei 920 °C,
- Drucken einer Grundelektrode auf den dielektrischen Film mit einer Ag/Pd-Paste und Einbrand bei 920 °C,
- Drucken eines zweiten und darauf eines dritten dielektrischen Films mit der oben beschriebenen Paste auf die Grundelektrode und Einbrand bei 940 °C,
- Drucken einer Deckelektrode mit einer Ag/Pd-Paste und Einbrand bei 850 °C.

Die so hergestellten Kondensatoren mit einer wirksamen Dielektrikumsdicke von 30 µm (nach dem Brennen) und einer Elektrodenfläche von 56 mm² weisen folgende Daten auf :

### Beispiel 3

Das Beispiel betrifft eine Multilayer-Kondensatoranordnung unter Verwendung der Wirksubstanz Bi₂[Zn_{2/3}Nb_{4/3}]O₇ unter Zusatz von Glas des Systems ZnO-B₂0₃-Si0₂. Nach dem Anrühren einer Paste, wie im Beispiel 2 beschrieben, werden mehrere Kondensatoren in Parallelschaltung übereinandergedruckt. Zu diesem Zwecke werden die Elektroden wechselweise versetzt gedruckt. Der Dielektrikafilm besteht aus jeweils zwei Druckschichten. Nach jedem zweiten Druck ist ein « Höhenausgleichsdruck » für die Elektroden vorzunehmen. Insgesamt werden so 6 Kondensatoren übereinandergedruckt und parallelgeschaltet.

Die Multilayer-Kondensatoranordnung hat folgende Eigenschaften :

## Patentansprüche

1. Dielektrische Wirksubstanz zur Herstellung in sich abgeschlossener dielektrischer Elemente, dadurch gekennzeichnet, daß diese aus Bi₂[A^{a+}₂₋ₓNbₓ]O₇ besteht, wobei die Bedingung a(2 -x) + 5x = 8 gilt und A ein oder mehrere Metallionen aus der Gruppe Mg²⁺, Ni²⁺, Zn²⁺, Co²⁺, Ca²⁺, Sn²⁺, _{Mn}2+, Cₒ³+, Mn³, Al³⁺ und Cr³⁺ sind.

2. Wirksubstanz nach Anspruch 1, dadurch gekennzeichnet, daß diese aus Bi₂[Mg_{2/3}Nb_{4/3}]O₇ oder Bi₂[Zn_{2/3}Nb_{4/3}]O₇ oder Bi₂[AlNb]O₇ oder einer Mischung derselben besteht.

3. Siebdruckfähige dielektrische Paste zur Herstellung in sich abgeschlossener dielektrischer Elemente, enthaltend in einem Bindemittel eine dielektrische Wirksubstanz, dadurch gekennzeichnet, daß die Wirksubstanz aus Bi₂[A^{a+}₂₋ₓNbₓ]O₇ besteht, wobei die Bedingung a(2 -x) + 5x = 8 gilt und A ein oder mehrere Metallionen aus der Gruppe Mg²⁺, Ni²+, Zn²⁺, Co²⁺, Ca²⁺, Sₙ²+, Mₙ²+, Cₒ³+, Mn³⁺, Al³⁺ und Cr³⁺ sind, daß diese Wirksubstanz in einer Menge bis zu 83 Masse% im Bindemittel enthalten ist und daß die Paste außerdem zu Lasten der Wirksubstanzmenge 0 bis 3 Masse% Mangan sowie 0 bis 20 Masse% niedrig schmelzendes Glas mit einem Erweichungspunkt unter 900 °C enthält.

4. Paste nach Anspruch 3, dadurch gekennzeichnet, daß als niedrig schmelzendes Glas PbSiO₃ oder PbO-B₂0₃-Si0₂ oder Zn-B₂0₃-Si0₂ oder Pb-Al₂O₃-SiO₂ oder eine Mischung derselben verwendet ist.

5. Kondensator, bestehend aus einer ersten elektrisch leitfähigen Schicht, die auf einem elektrisch isolierenden Substrat im Siebdruckverfahren aufgedruckt ist, einem oder mehreren übereinander auf die leitfähige Schicht im Siebdruckverfahreri aufgedruckten dielektrischen Filmen und einer zweiten elektrisch leitfähigen Schicht, die auf den dielektrischen Film beziehungsweise Filmaufbau im Siebdruckverfahren aufgedruckt ist, dadurch gekennzeichnet, daß die dielektrischen Filme zu 77 bis 100 Masse% aus einer dielektrischen Wirksubstanz aus Bi₂[A^{a+}₂₋ₓNbₓ]O₇ bestehen, wobei die Bedingung a(2 - x) + 5x = 8 gilt und A ein oder mehrere Metallionen aus der Gruppe Mg²⁺, Ni²⁺, Zn²⁺, Co²⁺, Cₐ²+, Sn²⁺, Mn²⁺, Co³⁺, Mn³⁺, A1³⁺ und Cr³⁺ sind, und daß in den dielektrischen Filmen 0 bis 3 Masse% Mangan sowie 0 bis 20 Masse% niedrig schmelzendes Glas mit einem Erweichungspunkt unter 900 °C enthalten sind.

6. Kondensator nach Anspruch 5, dadurch gekennzeichnet, daß die Wirksubstanz aus Bi₂[Mg_{2/3}Nb_{4/3}]O₇ oder Bi₂[Zn_{2/3}Nb_{4/3}]O₇ oder Bi_{2[}AlNb]0₇ oder einer Mischung derselben besteht.

7. Kondensator, bestehend aus einem ersten, im Siebdruckverfahren auf ein elektrisch isolierendes Substrat aufgedruckten dielektrischen Film, einer auf diesen Film im Siebdruckverfahren aufgedruckten ersten elektrisch leitfähigen Schicht, einem oder mehreren übereinander auf diese Schicht im Siebdruckverfahren aufgedruckten weiteren dielektrischen Filmen und einer auf diesen Film beziehungsweise Filmaufbau im Siebdruckverfahren aufgedruckten zweiten leitfähigen chicht, dadurch gekennzeichnet, daß die dielektrischen Filme zu 77 bis 100 Masse% aus einer dielektrischen Wirksubstanz aus Bi₂[A^{a+}₂₋ₓNbₓ]O₇ bestehen, wobei die Bedingung a(2 - x) + 5x = 8 gilt und A ein oder mehrere Metallionen aus der Gruppe Mg²⁺, Ni²⁺, Zn²⁺, C₀²⁺, Ca²⁺, Sn²⁺, Mn²⁺, Co³⁺, Mn³⁺, AI³⁺ und Cr³⁺ sind, und daß in den dielektrischen Filmen 0 bis 3 Masse% Mangan sowie 0 bis 20 Masse% niedrig schmelzendes Glas mit einem Erweichungspunkt unter 900 °C enthalten sind.

8. Kondensator nach Anspruch 7, dadurch gekennzeichnet, daß die Wirksubstanz aus Bi₂[Mg_{2/3}Nb_{4/3}]O₇ oder Bi₂[Zn_{2/3}Nb_{4/3}]O₇ oder Bi₂[AlNb]O₇ oder einer Mischung derselben besteht.

9. Multilayer-Kondensatoranordnung aus im Siebdruckverfahren übereinander gedruckten, elektrisch parallel geschalteten Einzelkondensatoren, wobei die Kondensatoranordnung aus mehr als zwei elektrisch leitfähigen Schichten und mehreren dielektrischen Filmen besteht, dadurch gekennzeichnet, daß die dielektrischen Filme zu 77 bis 100 Masse% aus einer dielektrischen Wirksubstanz aus Bi₂[A^{a+}₂₋ₓNbₓ]O₇ bestehen, wobei die Bedingung a(2 - x) + 5x = 8 gilt und A ein oder mehrere Metallionen aus der Gruppe Mg²⁺, Ni²⁺, Zn²⁺, Co²⁺, Ca²⁺, Sn²⁺, Mn²⁺, C₀³⁺, Mn³⁺, A1³⁺ und Cr³⁺ sind, und daß in den dielektrischen Filmen 0 bis 3 Masse% Mangan sowie 0 bis 20 Masse% niedrig schmelzendes Glas mit einem Erweichungspunkt unter 900 °C enthalten sind.

10. Multilayer-Kondensatoranordnung nach Anspruch 9, dadurch gekennzeichnet, daß die Wirksubstanz aus Bi₂[Mg_{2/3}Nb_{4/3}]O₇ oder Bi₂[Zn_{2/3}Nb_{4/3}]O₇ oder Bi₂[AlNb]O₇ oder einer Mischung derselben besteht.

## Claims

1. Dielectrically active substance for the production of sealed-in dielectric elements, characterized in that this consists of Bi₂[A^{a+}₂₋ₓNbₓ]O₇, wherein the condition a(2 - x) + 5x = 8 is valid and A is one or more metal ions from the group Mg²⁺, Ni²⁺, Zn²⁺, Co2+, Ca2+, Sn²⁺, Mn²⁺, Co3+, Mn³⁺, A1³⁺ and Cᵣ₃₊.

2. Active substance according to claim 1, characterized in that it consists of Bi₂[Mg_{2/3}Nb_{4/3}]O₇ or Bi₂[Zn_{2/3}Nb_{4/3}]O₇ or Bi₂[AlNb]O₇ or a mixture of these.

3. Screen-printable dielectric paste for the production of sealed-in dielectric elements containing a dielectrically active substance in a binding agent, characterized in that the active substance consists of Bi₂[A^{a+}₂₋ₓNbₓ]O₇, wherein the condition a(2 - x) + 5x ₌ 8 is valid and A is one or more metal ions from the group _{M}g2+, Ni²+, Zₙ²+, Co2+, Ca2+, Sₙ²+, Mn²⁺, Co3+, Mn³⁺, A1³⁺ and Cr³⁺, that this active substance is contained in the binding agent in an amount of up to 83 % by weight and that the paste furthermore contains, at the expense of the active substance, 0 to 3 % by weight of manganese as well as 0 to 20 % by weight of low-melting glass having softening point below 900 °C.

4. Paste according to claim 3, characterized in that PbSi0₃ or PbO-B₂O₃-SiO₂ or Zn-B₂0₃-Si0₂ or Pb-Al₂O₃-SiO₂, or a mixture of these is utilised as the low-melting glass.

5. Capacitor comprising a first electrically conductive layer which is printed on to an electrically insulating substrate by the screen printing method, one or more dielectric films printed one over another on to the conductive layer by the screen printing method and a second electrically conductive layer which is printed on to the dielectric film or film composite by the screen printing method, characterized in that the dielectric films comprise 77 to 100 % by weight of a dielectrically active substance consisting of Bi₂[A^{a+}₂₋ₓNbₓ]O₇, wherein the condition a(2 x) + 5x = 8 is valid and A is one or more metal ions from the group _{M}g2+, _{N}i2+, _{Zn}2+, C₀2+, Ca2+, Sₙ²⁺, Mn²⁺, Co3+, Mn³⁺, A1³⁺ and Cr³⁺, and that 0 to 3 % by weight of manganese as well as 0 to 20 % by weight of low-melting glass having a softening point below 900 °C are contained in the dielectric films.

6. Capacitor according to claim 5, characterized in that the active substance consists of Bi₂(Mg_{2/3}Nb_{4/3}]O₇, or Bi₂[Zn_{2/3}Nb_{4/3}]O₇ or Bi_{2[}AINb]0₇, or a mixture of these.

7. Capacitor comprising a first dielectric film printed on to an electrically insulating substrate by the screen printing method, a first electrically conductive layer printed on this film by the screen printing method, one or more further dielectric films printed one over another on to this layer by the screen printing method and a second conductive layer printed on this film or film composite by the screen printing method, characterized in that the dielectric films contain from 77 to 100 % of an active dielectric substance consisting of Bi₂[A^{a+}₂₋ₓN]O₇, wherein the condition a(2 - x) + 5x = 8 is applicable and A is one or more metal ions from the group Mg²⁺, Ni²⁺, Zn²⁺, Co2+, Ca2+, Sn²⁺, Mₙ²⁺, Co3+, Mₙ³⁺, A1³⁺ and Cr³⁺, and that the dielectric films contain 0 to 3 % by weight of manganese as well as 0 to 20 % by weight of low-melting glass with a softening point below 900 °C.

8. Capacitor according to claim 7, characterized in that the active substance consists of Bi₂[Mg_{2/3}Nb_{4/3}]O₇ or Bi₂[Zn_{2/3}Nb_{4/3}]O₇ or Bi_{2[}AiNb]0₇ or of a mixture these.

9. Multilayer capacitor system of individual capacitors printed one over another by the screen printing method and electrically connected in parallel, the capacitor system being formed by more than two electrically conductive layers and several dielectric films, characterized in that the dielectric films contain 77 to 100 % by weight of a dielectrically active substance consisting of Bi₂[A^{a+}₂₋ₓNbₓ]O₇, wherein the condition a(2 - x) + 5x = 8 is valid and A is one or more metal ions from the group Mg²⁺, Ni²+, Zn²+, C₀²⁺, Ca2+, Sn²⁺, Mn²⁺, Co3+, Mn³⁺, A1³⁺ and Cr³⁺, and that the dielectric films contain 0 to 3 % by weight of manganese as well as 0 to 20 % by weight of low-melting glass with a softening point below 900 °C.

10. Multilayer capacitor system according to claim 9, characterized in that the active substance consists of Bi₂[Mg_{2/3}Nb_{4/3}]O₇ or Bi₂[Zn_{2/3}Nb_{4/3}]O₇ or Bi₂[AlNb]O₇ or of a mixture of these.

## Revendications

1. Substance active diélectrique pour la fabrication d'éléments diélectriques fermés sur eux-mêmes, caractérisée en ce qu'elle cbnsiste en Bi₂[A^{+a}₂₋ₓNbₓ]O₇, a et x satisfaisant à la condition a(2 - x) + 5x = 8 et A représentant un ou plusieurs ions métalliques du groupe formé par Mg⁺², Ni⁺², Zn⁺², Co+2, Ca+2, Sn⁺², Mn⁺², Co⁺³, Mn⁺³, AI+3 et Cr⁺3.

2. Substance active selon la revendication 1, caractérisée en ce qu'elle consiste en Bi₂[Mg_{2/3}Nb_{4/3}]O₇ ou Bi₂[Zn_{2/3}Nb_{4/3}]O₇ ou Bi₂[AlNb]O₇ ou en un mélange de ces composés.

3. Pâte diélectrique apte à l'impression par sérigraphie, pour la fabrication d'éléments diélectriques fermés sur eux-mêmes, contenant, dans un liant, une substance active diélectrique, caractérisée en ce que la substance active consiste en Bi₂[A^{+a}₂₋ₓNbₓ]O₇, a et x satisfaisant à la condition a(2 - x) + 5x = 8 et A représentant un ou plusieurs ions métalliques du groupe formé par Mg⁺², Ni⁺², Zn⁺², Co+2, Ca+2, Sn⁺², Mn+², Co⁺³, Mn⁺³, AI+3 et Cr⁺³, en ce que cette substance est contenue dans le liant en quantité allant jusqu'à 83 % en poids et en ce que la pâte contient en outre, au dépens de la quantité de substance active, 0 à 3 % en poids de manganèse et 0 à 20 % en poids d'un verre à bas point de fusion, ayant un point de ramollissement inférieur à 900 °C.

4. Pâte selon la revendication 3, caractérisée en ce que le verre à bas point de fusion consiste en PbSiO₃ ou PbO-B₂0₃-Si0₂ ou Zn-B₂0₃-Si0₂ ou Pb-Al₂O₃-SiO₂ ou en un mélange de ces oxydes.

5. Condensateur consistant en une première couche conductrice de l'électricité, appliquée en impression par sérigraphie sur un support isolant électrique, une ou plusieurs pellicules diélectriques imprimées en superposition par sérigraphie sur la couche conductrice et une deuxième couche conductrice de l'électricité imprimée sur la pellicule ou l'ensemble de pellicules diélectriques par sérigraphie, caractérisé en ce que les pellicules diélectriques consistent pour 77 à 100 % en poids en une substance active diélectrique consistant elle-même en Bi₂[A^{+a}₂₋ₓNbₓ]O₇, a et x satisfaisant à la condition a(2 - x) + 5x = 8 et A représentant un ou plusieurs ions métalliques du groupe formé par Mg⁺², Ni⁺², Zn⁺², Co⁺², Ca+2, Sn⁺², Mn⁺², Co⁺³, Mn⁺³, AI+3 et Cr⁺³, et en ce que les pellicules diélectriques contiennent de 0 à 3 % en poids de manganèse et 0 à 20 % en poids d'un verre à bas point de fusion, ayant un point de ramollissement inférieur à 900 °C.

6. Condensateur selon la revendication 5, caractérisé en ce que la substance active consiste en Bi₂[Mg_{2/3}Nb_{4/3}]O₇ ou Bi₂[Zn_{2/3}Nb_{4/3}]O₇ ou Bi_{2[}AINb]0₇ ou en un mélange de ces oxydes.

7. Condensateur consistant en une première pellicule diélectrique imprimée par sérigraphie sur un support isolant de l'électricité, une première couche conductrice de l'électricité appliquée par sérigraphie sur cette pellicule, une ou plusieurs autres pellicules diélectriques imprimées en superposition par sérigraphie sur cette couche et une deuxième couche conductrice imprimée par sérigraphie sur cette pellicule ou cet ensemble de pellicules, caractérisé en ce que les pellicules diélectriques consistent pour 77 à 100 % en poids en une substance active diélectrique consistant elle-même en Bi₂[A^{+a}₂₋ₓNbₓ]O₇, a et x satisfaisant à la relation a(2 - x) + 5x = 8 et A représentant un ou plusieurs ions métalliques du groupe formé par Mg⁺², Ni⁺², Zn⁺², Co⁺², Ca+2, Sn⁺², Mn⁺², Co⁺³, Mn⁺³, AI+3 et Cr⁺³ et en ce que les pellicules diélectriques contiennent de 0 à 3 % en poids de manganèse et 0 à 20 % en poids d'un verre à bas point de fusion, ayant un point de ramollissement inférieur à 900 °C.

8. Condensateur selon la revendication 7, caractérisé en ce que la substance active consiste en Bi₂[Mg_{2/3}Nb_{4/3}]O₇ ou Bi₂[Zn_{2/3}Nb_{4/3}]O₇ ou Bi₂[AlNb]O₇ ou en un mélange de ces oxydes.

9. Disposition de condensateurs à couches multiples consistant en condensateurs individuels imprimés les uns sur les autres par sérigraphie et branchés électriquement en parallèle, la disposition de condensateurs consistant en plus de deux couches conductrices de l'électricité et plusieurs pellicules diélectriques, caractérisée en ce que les pellicules diélectriques consistent pour 77 à 100 % en poids en une substance active diélectrique consistant elle-même en Bi₂[A^{+a}₂₋ₓNbₓ]O₇, a et x satisfaisant à la relation a(2 - x) + 5x = 8 et A représentant un ou plusieurs ions métalliques du groupe formé par Mg⁺², Ni⁺², Zn⁺², Co+2, Ca+2, Sn⁺², Mn⁺², Co⁺³, Mn⁺³, AI+3 et Cr⁺³, et en ce que les pellicules diélectriques contiennent de 0 à 3 % en poids de manganèse et de 0 à 20 % en poids d'un verre à bas point de fusion, ayant un point de ramollissement inférieur à 900 °C.

10. Disposition de condensateurs à couches multiples selon la revendication 9, caractérisée en ce que la substance active consiste en Bi₂[Mg_{2/3}Nb_{4/3}]O₇ ou Bi₂[Zn_{2/3}Nb_{4/3}]O₇ ou Bi₂[AlNb]O₇ ou en un mélange de ces oxydes.
